# EUROPÄISCHE PATENTSCHRIFT

(11) **EP 2 065 107 B1**
(45) Veröffentlichungstag und Bekanntmachung des Hinweises auf die Patenterteilung: **07.09.2011**
(21) Anmeldenummer: 08017161.4
(22) Anmeldetag: 30.09.2008
(51) Int. Cl.: B22F 3/10, B22F 3/11, B22F 5/10, B22F 7/00, C23C 8/22, C23C 8/46, G04B 37/22, C22C 38/00

(54) **Verfahren zum Herstellen eines Bauteils mit gehärteter Oberfläche**
Method for producing a component with a hardened surface
Procédé de fabrication d'un composant doté d'une surface durcie

(30) Priorität: 19.11.2007 DE 102007055345; 07.12.2007 DE 102007059229
(43) Veröffentlichungstag der Anmeldung: 03.06.2009
(73) Patentinhaber: Damasko, Konrad, 93055 Regensburg (DE)
(72) Erfinder: Damasko, Konrad, 93055 Regensburg (DE)
(74) Vertreter: Graf, Helmut

(56) Entgegenhaltungen:
- DE-A1-102004 056 880
- DE-C1- 3 940 426
- GB-A- 665 794
- ANONYMOUS: "Aufkohlen" INTERNET ARTICLE, [Online] 3. Mai 2005 (2005-05-03), Seiten 1-1, XP002523196 Gefunden im Internet: URL:http://web.archive.org/web/20050508134 930/http://de.wikipedia.org/wiki/Aufkohlen , 03.05.2005> [gefunden am 2009-04-08]

## Beschreibung

Die Erfindung bezieht sich auf ein Verfahren zum Herstellen eines Funktionselementes für Armbanduhren, in Form eines Uhrengehäuses, eines zum Verschließen des Uhrengehäuses dienenden Deckels oder Bodens, einer Krone oder eines Drückers mit gehärteter Oberfläche, gemäß Patentanspruch 1.

Speziell Gehäuse für Armbanduhren sind in verschiedensten Ausführungen bekannt. In neuerer Zeit wurde auch vorgeschlagen, derartige Gehäuse aus einem härtbaren, nicht magnetisierbaren Stahl herzustellen, um so für das Gehäuse einer Armbanduhr u. a. eine besonders harte und widerstandsfähige Oberfläche zu erhalten.

Ein Verfahren der gattungsmäßigen Art ist aus der DE 10 2004 056 880 A1 bekannt.

Bekannt ist weiterhin ein Verfahren zum Herstellen von Filtermembranen durch Aufbringen von metallischen Partikeln mit einer Partikelgröße kleiner als 50 µm auf ein poröses metallisches Substrat, durch Vorsintern der von den Partikeln und dem metallischen Substrat gebildeten Schichtfolge, durch Aufbringen von ultrafeinen Keramikpartikeln mit einer Partikelgröße kleiner als 500 nm, durch anschließendes plastisches Verformen der Keramikpartikel unter Anwendung von Scherkräften und durch anschließendes Sintern zur Bildung einer Komposit-Membrane bestehend aus einer Filterschicht und einem metallischen Substrat (US 5 364 586).

Bekannt ist weiterhin auch das Aufkohlen von Werkstücken aus Stahl im Salzbad bei einer Temperatur im Bereich von 930°C (DE 39 40 426 C1).

Bekannt ist weiterhin (wikipedia.org/wiki/aufkohlen,3.5.2005), dass das Aufkohlen bzw. die Anreicherung von Stählen mit Kohlenstoff unter Verwendung von festen, flüssigen oder gasförmigen Aufkohlungsmitteln erfolgen kann.

Speziell bekannt ist auch das Aufkohlen von Werkstücken aus Stahl in einem das Einlagern von Kohlenstoff bewirkenden Salzbad (GB 665,794), allerdings wiederum bei hoher Temperatur, d.h. bei einer Temperatur im Bereich zwischen 870°C und 1150°C.

Aufgabe der Erfindung ist es, ein Verfahren aufzuzeigen, mit welchem in besonders einfacher Weise Bauteile mit hoher Festigkeit bzw. Härte an den Oberflächen gefertigt werden können. Zur Lösung dieser Aufgabe ist ein Verfahren entsprechend dem Patentanspruch 1 ausgebildet.

Bei dem erfindungsgemäßen Verfahren wird zunächst unter Verwendung eines Sinterwerkstoffes, der in Pulver- oder Partikelform vorliegt, in einem Formgebungs- und Sinterverfahren ein Rohling aus Sintermaterial gefertigt, der in seiner Form bereits weitestgehend dem herzustellenden Bauteil oder Funktionselement, beispielsweise Gehäuse oder Gehäuseboden bzw. -deckel usw. entspricht. Im Fortgang des Verfahrens erfolgt dann eine Kohlenstoffdiffusion bei einer Temperatur über 100°C aber deutlich unter 400°C zum Einlagern von Kohlenstoffatome in das Metallgitter des Rohlings bzw. Sinterkörpers, sodass dann für den Rohling eine Oberflächenschicht mit besonders großer Härte erreicht wird, und zwar mit einer relativ großen Dicke, d. h. mit einer Dicke bis zu 1 mm.

Durch die bei dem Sinterprozess erzeugten Poren wird die Kohlenstoffdiffusion begünstigt, sodass dieser Verfahrensschritt in überraschender Weise bei Anwesenheit wenigstens eines Carbonats und Phosphats in der Salzschmelze bereits bei Temperaturen unter 300°C wirksam durchgeführt werden kann und sich hierbei eine relativ dicke, sehr harte Oberflächenschicht bis zu 1 mm erzielen lässt.

Durch die Herstellung des Rohlings im Sinterverfahren lässt sich weiterhin der Aufwand bei der mechanischen und/oder chemischen Nachbehandlung des Rohlings zur Erzielung der angestrebten Form und/oder Oberflächenstruktur wesentlich reduzieren.

Weiterbildungen, Vorteile und Anwendungsmöglichkeiten der Erfindung ergeben sich auch aus der nachfolgenden Beschreibung von Ausführungsbeispielen und aus der Figur. Dabei sind alle beschriebenen und/oder bildlich dargestellten Merkmale für sich oder in beliebiger Kombination grundsätzlich Gegenstand der Erfindung, unabhängig von ihrer Zusammenfassung in den Ansprüchen oder deren Rückbeziehung. Auch wird der Inhalt der Ansprüche zu einem Bestandteil der Beschreibung gemacht.

Die Erfindung wird im Folgenden im Zusammenhang mit der Figur, die in vereinfachter schematischer Darstellung als Bauteil oder Funktionselement das Gehäuse 1 einer Armbanduhr zeigt, näher erläutert.

Die Herstellung des Gehäuses 1 erfolgt in mehreren Verfahrensschritten. In einem ersten Verfahrensschritt wird zunächst ein der Form des Gehäuses 1 entsprechender Rohling aus einem Metall-Sinter-Material hergestellt, und zwar unter Verwendung eines für die Herstellung von Uhrengehäuse geeigneten nichtmagnetisierbaren Stahles oder austenitischen Edelstahles in Pulver- oder Partikelform, beispielsweise eines Stahles mit der Werkstoffnummer 1.4401 durch Formen bzw. Kompaktieren und anschließendes Sintern. Der Rohling wird bei diesem Sinterprozess beispielsweise derart hergestellt, dass Poren in der Größe zwischen 0,1 - 0,5 µm, vorzugsweise in der Größe zwischen 0,1 - 30 µm verbleiben, wobei sich eine Porengröße zwischen 5 µm und 25 µm als besonders vorteilhaft erwiesen hat.

Als Sinterwerkstoff eignen sich beispielsweise auch folgende Stähle in Pulver- oder Partikelform:

| | Werkstoffnummer | DIN-Kurzname | Markenbezeichnung |
|---|---|---|---|
| | | | |
| Ohne Molybdän | 1.4310 | X 10 CrNi 18 8 | AISI 301 |
| | 1.4319 | X 3 CrNiN 17 8 | AISI 302 |
| | 1.4567 | X 3 CrNiCu 18 9 | AISI 302 HO |
| | 1.4305 | X 12 CrNiS 18 9 | AISI 303 |
| | 1.4301 | X 5 CrNi 18 9 | AISI 304 |
| | | | |
| Mit Molybdän | 1.4401 | X 5 CrNiMo 17 12 2 | AISI 316 |
| | 1.4571 | X 6 CrNiMoTi 17 12 2 | AISI 316Ti |
| | 1.4404 | X 2 CrNiMo 17 13 2 | AISI 316L |
| | 1.4429 | X 2 CrNiMoN 17 13 3 | AISI 316LN |
| | 1.4435 | X 2 CrNiMo 18 14 3 | AISI 316L |
| | | | |
| Superausteniten | 1.4539 | X 1 NiCrMoCu 25 20 5 | AISI 904L |
| | 1.4547 | X 1 CrNMoCuN 20 18 7 | 254 SMO |
| | 1.4563 | X 1 NiCrMoCuN 31 27 4 | Sanicro 28 |
| | 1.4591 | X 1 CrNiMoCuN 33 32 1 | Alloy 33 |
| | 1.4652 | | 654 SMO |
| | | | |
| Duplex-Stähle (tenitischaustenitischer Stähle) | 1.4362 | X 2 CrNiN 23 4 | SAF 2304 |
| | 1.4460 | X 3 CrNiMoN 27 5 2 | AISI 329 |
| | 1.4462 | X 2 CrNiMoN 22 5 3 | SAF 2205 |
| | | | |
| Superduplex-Stähle | 1.4410 | X 2 CrNiMo 25 7 4 | SAF 2507 |
| | | | Ferralium 225 |
| | 1.4501 | X 2 CrNiMoCuWN 25 7 4 | Zeron 100 |
| | | | |
| Nickelbasis-legierungen | 2.4616 | EL NiMo 29 | Hastelloy B-2 |
| | | | Hastelloy B-3 |
| | 2.4612 | EL NiMo 15 Cr 15 Ti | Hastelley C-4 |
| | 2.4602 | NiCr 21 Mo 14 W | Hastelloy C-22 |
| | 2.4819 | NiMo 16 Cr 15 W | Hastelloy C-276 |
| | 2.4856 | NiCr 22 Mo 9 Nb | Inconel 625 |
| | 2.4668 | NiCr 19 NbMo | Inconel 718 |
| | 2.4858 | NiCr 21 Mo | Incoloy 825 |
| | 1.4847 | X 8 CrNiAITi 20 20 | Incoloy 800 |
| | | | |
| Ausscheidungshärtbare Stähle | 1.4944/1.3980 | X 4 NiCrTi 26 15 | AISI 660 |
| | 1.4534 | X 3 CrNiMoAI 13 8 2 | PH13-8Mo |
| | 1.4542 | - | 17-4 PH |
| | 1.4568 | - | 17.7PH |
| | 1.4545 | - | 15-5 PH |
| | | | |
| Spezialitäten | | | Corrax |
| | | | Phynox |
| | | | Cronidur 30 |

Nach dem Sinterprozess wird der hergestellte Rohling z.B. an seinen Oberflächen nachbearbeitet, und zwar durch geeignete material- oder spanabhebende Techniken, wobei bei dieser Behandlung oder in einem anschließenden Verfahrensschritt beispielsweise durch Schleifen oder dgl. und/oder chemische Verfahren die Poren des Sintermaterials an den Oberflächen freigelegt werden. Die Dichte des Sintermaterials liegt dann beispielsweise im Bereich zwischen 6,8 und 8 kg/dm³.

In einem weiteren Verfahrensschritt erfolgt einer Kohlenstoff-Diffusionsbehandlung des Rohlings an seinen gesamten Oberfläche zur Einlagerung von Kohlenstoffatomen durch Diffusion in das Metallgitter des Rohlings (Sinterkörpers). Hierfür wird der Rohling über einen Zeitraum von mehreren Tagen, beispielsweise über einen Zeitraum von bis zu 6 Tagen, in einer kohlenstoffhaltigen Atmosphäre (Schutzgasatmosphäre) bei einer Temperatur über 100°C, aber unter 300°C gehalten, und zwar in einer Salzschmelze bei Anwesenheit wenigstens eines Carbonats und Phosphats.

Mit diesem Verfahren wird dann eine hohe Oberflächenhärte bis zu 1.800 HV, 0,05 oder ca. 80 HRC erreicht, und zwar bis zu einer relativ hohen Materialtiefe, beispielsweise bis zu einer Materialtiefe von 1 mm. Nach der Kohlenstoffdiffusion erfolgt in einem weiteren Verfahrensschritt ein Imprägnieren des Rohlings mit einem für das Verschließen der Poren geeigneten Material, beispielsweise mit einem aushärtenden Kunststoff unter Druck.

Die Erfindung wurde voranstehend an einem Ausführungsbeispiel beschrieben. Es versteht sich, dass zahlreiche Änderungen sowie Abwandlungen möglich sind, ohne das dadurch der der Erfindung zugrunde liegende Erfindungsgedanke verlassen wird. So ist die Erfindung auch auf andere Bauteile anwendbar, beispielsweise für die Herstellung von Kugellagern, was nicht Teil dieser Erfindung ist.

## Patentansprüche

1. Verfahren zum Herstellen eines Funktionselementes für Armbanduhren, in Form eines Uhrengehäuses (1), eines zum Verschließen des Uhrengehäuses dienenden Deckels oder Bodens, einer Krone oder eines Drückers, wobei ein Rohlings des Funktionselementes als Sinterkörper durch Sintern unter Verwendung eines Edelstahles als Sintermaterial hergestellt und einer Kohlenstoffdiffusion underzogen wird zur Einlagerung von Kohlenstoffatomen zur Bildung einer Diffusionszone oder Diffusionsschicht an der Oberfläche des Rohlings,
wobei die Kohlenstoffdiffusion in einer Salzschmelze bei einer Temperatur über 100°C und unterhalb von 300°C und bei Anwesenheit wenigstens eines Carbonats und Phosphats erfolgt.

2. Verfahren nach Anspruch 1 oder 2, **dadurch gekennzeichnet, dass** der Rohling für die Kohlenstoffdiffusion in einer kohlenstoffenthaltenden Atmosphäre, beispielsweise Schutzgasatmosphäre, behandelt wird.

3. Verfahren nach einem der Ansprüche 1 - 3, **dadurch gekennzeichnet, dass** der Rohling nach der Kohlenstoffdiffusion mit einem die Poren des Rohlings verschließenden Material, beispielsweise mit einem aushärtenden Kunststoffmaterial imprägniert wird.

4. Verfahren nach einem der Ansprüche 1 - 4, **dadurch gekennzeichnet, dass** der Rohling mit einer Dichte zwischen 5,2 und 8 kg/dm³, bevorzugt mit einer Dichte zwischen 6,8 und 7,25 kg/dm³ gefertigt wird.

5. Verfahren nach einem der Ansprüche 1 - 4, **dadurch gekennzeichnet, dass** der Rohling mit einer Porengröße im Bereich zwischen 0,01 und 2,0 µm gefertigt wird, vorzugsweise mit einer Porengröße zwischen 0,01 und 0,5 µm

6. Verfahren nach einem der Ansprüche 1 - 4, **dadurch gekennzeichnet, dass** der Rohling mit einer Porengröße im Bereich zwischen 0,01 und 30,0 µm gefertigt wird, vorzugsweise mit einer Porengröße zwischen 5 und 25 µm

7. Verfahren nach einem der Ansprüche 1 - 4, **dadurch gekennzeichnet, dass** der Rohling mit einer Porengröße im Bereich zwischen 0,1 und 0,5 µm gefertigt wird.

8. Verfahren nach einem der Ansprüche 1 - 7, **dadurch gekennzeichnet, dass** die Kohlenstoffdiffusion in einer kohlenstoffenthaltenden Schutzgasatmosphäre erfolgt.

9. Verfahren nach einem der Ansprüche 1 - 8, **dadurch gekennzeichnet, dass** die Kohlenstoffdiffusion über einen Zeitraum bis zu 14 Tagen, beispielsweise über einen Zeitraum von 5 - 6 Tage durchgeführt wird.

10. Verfahren nach einem der Ansprüche 1 - 9, **dadurch gekennzeichnet, dass** die Oberfläche des Rohlings zum Freilegen der Poren vor der Kohlenstoffdiffusion chemisch und/oder mechanisch bearbeitet wird.

11. Verfahren nach einem der Ansprüche 1 - 10, **dadurch gekennzeichnet, dass** als Sinterwerkstoff ein Chrom und/oder Nickel enthaltender Stahl verwendet wird.

12. Verfahren nach Anspruch 11, **dadurch gekennzeichnet, dass** als Sinterwerkstoff ein Stahl verwendet wird, der zusätzlich Molybdän und/oder Kupfer und/oder Stickstoff und/oder Titan und/oder Wismut und/oder Niob und/oder Aluminium enthält.

13. Verfahren nach einem der Ansprüche 1 - 12, **dadurch gekennzeichnet, dass** als Sinterwerkstoff ein austenitischer Edelstahl verwendet wird.

14. Verfahren nach einem der Ansprüche 1 - 13, **dadurch gekennzeichnet, dass** der Rohling vor der Kohlenstoffdiffusion an seinen Oberflächen mechanisch und/oder chemisch bearbeitet wird.

15. Verfahren nach einem der Ansprüche 1 - 14, **gekennzeichnet durch** das Aufbringen einer Hartstoff- oder Hartmetallbeschichtung zur Erhöhung der Verschleißbeständigkeit.

## Claims

1. Method for manufacturing a functional component for wristwatches in the form of a watch casing (1), a cover or base serving to close the watch casing, a winding button or a knob, wherein a blank of the functional component is made as a sintered body by sintering using a stainless steel as sinter material and is subjected to carbon diffusion for depositing carbon atoms to form a diffusion zone or diffusion coating on the surface of the blank, wherein the carbon diffusion takes place in a molten salt at a temperature above 100°C and below 300°C and in the presence of at least one carbonate and phosphate.

2. Method according to claim 1 or 2 **characterised in that** the blank for the carbon diffusion is treated in a carbon-containing atmosphere, by way of example an inert gas atmosphere.

3. Method according to one of claims 1 to 3 **characterised in that** the blank is impregnated after the carbon diffusion with a material which closes up the pores of the blank, by way of example with a hardening plastics material.

4. Method according to one of claims 1 to 4 **characterised in that** the blank is made with a density between 5.2 and 8 kg/dm³, preferably with a density between 6.8 and 7.25 kg/dm³_{.}

5. Method according to one of claims 1 to 4 **characterised in that** the blank is made with a pore size in the range from between 0.01 and 2.0 µm, preferably with a pore size between 0.01 and 0.5 µm.

6. Method according to one of claims 1 to 4 **characterised in that** the blank is made with a pore size in the range from between 0.01 and 30.0 µm, preferably with a pore size between 5 and 25 µm.

7. Method according to one of claims 1 to 4 **characterised in that** the blank is made with a pore size in the range between 0.1 and 0.5 µm.

8. Method according to one of claims 1 to 7 **characterised in that** the carbon diffusion takes place in a carbon-containing inert gas atmosphere.

9. Method according to one of claims 1 to 8 **characterised in that** the carbon diffusion is carried out over a period of up to 14 days, by way of example over a period of 5 to 6 days.

10. Method according to one of claims 1 to 9 **characterised in that** the surface of the blank is treated chemically and/or mechanically in order to expose the pores prior to the carbon diffusion.

11. Method according to one of claims 1 to 10 **characterised in that** a chromium and/or nickel containing steel is used as the sinter material.

12. Method according to claim 11 **characterised in that** a steel is used as the sinter material which contains in addition molybdenum and/or copper and/or nitrogen and/or titanium and/or bismuth and/or niobium and/or aluminium.

13. Method according to one of claims 1 to 12 **characterised in that** an austeniticstainless steel is used as the sinter material.

14. Method according to one of claims 1 to 13 **characterised in that** the blank is treated mechanically and/or chemically on its surfaces prior to the carbon diffusion.

15. Method according to one of claims 1 to 14 **characterised by** applying a coating of hardening material or hard metal in order to increase the wear resistance.

## Revendications

1. Procédé de fabrication d'un élément fonctionnel pour des montres-bracelet se présentant sous la forme d'un boîtier de montre (1), d'un couvercle ou fond servant à fermer le boîtier de montre, d'une couronne ou d'un poussoir, sachant qu'une ébauche de l'élément fonctionnel est fabriquée comme un corps fritté par frittage en utilisant un acier spécial comme matériau de frittage et est soumise à une diffusion de carbone destinée à disperser les atomes de carbone pour la formation d'une zone de diffusion ou couche de diffusion à la surface de l'ébauche, sachant que la diffusion de carbone est effectuée dans un sel fondu à une température comprise entre 100 °C et 300 °C et en présence d'au moins un carbonate et un phosphate.

2. Procédé selon la revendication 1 ou 2, **caractérisé en ce que** l'ébauche est traitée pour la diffusion de carbone dans une atmosphère contenant du carbone par exemple une atmosphère de gaz inerte.

3. Procédé selon l'une quelconque des revendications 1 à 3, **caractérisé en ce que** l'ébauche est imprégnée, après la diffusion de carbone, d'un matériau fermant les pores de l'ébauche, par exemple d'un matériau plastique durcissant.

4. Procédé selon l'une quelconque des revendications 1 à 4, **caractérisé en ce que** l'ébauche est fabriquée avec une densité comprise entre 5,2 et 8 kg/dm³, de préférence entre 6,8 et 7,25 kg/dm³.

5. Procédé selon l'une quelconque des revendications 1 à 4, **caractérisé en ce que** l'ébauche est fabriquée avec une grosseur de pore comprise entre 0,01 et 2 µm, de préférence avec une grosseur de pore comprise entre 0,01 et 0,5 µm.

6. Procédé selon l'une quelconque des revendications 1 à 4, **caractérisé en ce que** l'ébauche est fabriquée avec une grosseur de pore comprise entre 0,01 et 30 µm, de préférence avec une grosseur de pore comprise entre 5 et 25 µm.

7. Procédé selon l'une quelconque des revendications 1 à 4, **caractérisé en ce que** l'ébauche est fabriquée avec une grosseur de pore comprise entre 0,1 et 0,5 µm.

8. Procédé selon l'une quelconque des revendications 1 à 7, **caractérisé en ce que** la diffusion de carbone est effectuée dans une atmosphère de gaz inerte contenant du carbone.

9. Procédé selon l'une quelconque des revendications 1 à 8, **caractérisé en ce que** la diffusion de carbone est réalisée sur une période allant jusqu'à 14 jours, par exemple sur une période de 5 à 6 jours.

10. Procédé selon l'une quelconque des revendications 1 à 9, **caractérisé en ce que** la surface de l'ébauche est usinée chimiquement et/ou mécaniquement pour dégager les pores avant la diffusion de carbone.

11. Procédé selon l'une quelconque des revendications 1 à 10, **caractérisé en ce qu'**un acier contenant du chrome et/ou du nickel est utilisé comme matériau de frittage.

12. Procédé selon la revendication 11, **caractérisé en ce qu'**un acier est utilisé comme matériau de frittage, lequel contient en outre du molybdène et/ou du cuivre et/ou de l'azote et/ou du titane et/ou du bismuth et/ou du niobium et/ou de l'aluminium.

13. Procédé selon l'une quelconque des revendications 1 à 12, **caractérisé en ce qu'**un acier spécial austénitique est utilisé comme matériau de frittage.

14. Procédé selon l'une quelconque des revendications 1 à 13, **caractérisé en ce que** l'ébauche est usinée mécaniquement et/ou
chimiquement avant la diffusion de carbone sur ses surfaces.

15. Procédé selon l'une quelconque des revendications 1 à 14, **caractérisé par** l'application d'un revêtement en substance dure ou métal dur pour l'augmentation de la résistance à l'usure.
